# EUROPÄISCHE PATENTSCHRIFT

(11) **EP 1 658 395 B1**
(45) Veröffentlichungstag und Bekanntmachung des Hinweises auf die Patenterteilung: **08.11.2006**
(21) Anmeldenummer: 04786178.6
(22) Anmeldetag: 25.08.2004
(51) Int. Cl.: D01F 1/10, D01F 2/00, D01F 4/00, D01F 4/06, D01F 8/02

(54) **VERFAHREN ZUR HERSTELLUNG VON FORMKÖRPERN MIT THERMOREGULATIVEN EIGENSCHAFTEN**
METHOD FOR PRODUCING MOULDED BODIES EXHIBITING THERMOREGULATION PROPERTIES
METHODE POUR LA PREPARATION DE CORPS MOULES A PROPRIETES THERMOREGULATIVES

(30) Priorität: 30.08.2003 DE 10340110
(43) Veröffentlichungstag der Anmeldung: 24.05.2006
(73) Patentinhaber: THÜRINGISCHES INSTITUT FÜR TEXTIL- UND KUNSTSTOFF-FORSCHUNG e.V., 07407 Rudolstadt-Schwarza (DE)
(72) Erfinder: GERSCHING, Detlev, 07407 Rudolstadt (DE); MEISTER, Frank, 07407 Rudolstadt (DE)
(74) Vertreter: Wagner, Gerd
(86) Internationale Anmeldenummer: PCT/DE2004/001893
(87) Internationale Veröffentlichungsnummer: WO 2005/024102

(56) Entgegenhaltungen:
- EP-A- 0 306 202
- WO-A-03/027365
- US-A- 4 908 238
- US-A- 5 885 475

## Beschreibung

Gegenstand der Erfindung ist ein Verfahren zur Herstellung von Formkörpern, bestehend aus nativen netzwerkbildenden Polymeren und darin eingelagerten Phasenwechselmaterialien, die als. Fasern zu textilen Flächengebilden mit verbesserten thermoregulativen Eigenschaften verarbeitet werden können und daraus gefertigten Textilien einen besseren Tragekomfort verleihen, sowie in anderen Anwendungen einen hohen Funktionalitätsgrad in Bezug auf Wärmespeicherung und -abgabe haben.

### [Stand der Technik]

Thermoregulative Eigenschaften von Polymerfasern werden durch das Ein- oder Aufbringen von Phasenwechselmaterialien in oder auf die Polymermatrix erzeugt. Phasenwechselmaterialien können bei Änderung ihres Phassenzustandes oder ihrer Konformation bei konstanter Temperatur relativ große Wärmemengen aufnehmen bzw. abgeben. Im Moment des Phasenüberganges oder der Konformationsänderung ist eine erhöhte Wärmekapazität festzustellen, die in der auftretenden Schmelzenthalpie ihren physikalisch messbaren Ausdruck findet und die Speicherung oder Abgabe von größeren Wärmemengen erlaubt, als es der normalen Wärmekapazität des Materials außerhalb des Temperatur bereiches des Phasenüberganges oder der Konformationsänderung entsprechen würde. Die Aufnahme von Wärme bei der Änderung des Phasenzustandes oder der Konformation ist einerseits mit der Aufnahme von Wärmeenergie bei Wärmezufuhr von außen verbunden, was subjektiv als Kühlwirkung empfunden wird, und liefert in umgekehrter Richtung bei Abkühlung reversibel die gleiche Wärmemenge wieder zurück, was als wärmend empfunden wird. Als Phasenwechselmaterial können Paraffine oder Salze bzw. Lösungen geeigneter Salze eingesetzt werden. Bei Paraffinen kann durch die Variation der Kettenlänge der Temperaturbereich des Phasenüberganges vom festen in den schmelzflüssigem Zustand gezielt an die jeweils geforderte Temperatur, bei der die Wärme abgegeben oder gespeichert werden soll, angepasst werden. Salze oder deren Lösungen können gezielt nach dem gewünschten Temperaturbereich der Konformationsänderung ausgewählt werden. Für die Anwendung in der Textiltechnik bietet sich insbesondere die mikrogekapselte Form an. Dabei wird das Phasenwechselmaterial in Keramik- bzw. Polymerkugeln mit Durchmessern im µm-Bereich eingeschlossen und somit in eine handhabbare Form gebracht, die den Einschluss in vernetzte polymere Matrixmaterialien erlaubt, wobei die Höhe des thermoregulativen Potenzials von der Art und Menge des eingeschlossenen PCM-Materials abhängig ist.

Als Matrixmaterialien kommen sowohl synthetische Polymere als auch native netzwerkbildende Polymere in Frage.

Fasern mit thermoregulativen Eigenschaften und daraus gefertigte Flächengebilde sind an sich bereits bekannt. So lehrt EP 0306202 und US 4756958, dass man synthetischen Fasern aus schmelzspinnbaren Polymeren durch Einbindungvon temperaturregulierenden Materialien temperaturstabilisierendes Verhalten verleihen kann. Nachteilig dabei sind die nur geringen Mengen an temperaturregelnden Materialien, die in die Fasern eingebracht werden können.

Ferner wird in US 5885475 Bekleidung beschrieben, die sich aus Fasern zusammensetzt, welche aus einer Polymermischung bestehen, die zusätzlich Phasenwechselmaterial enthält. Auch hier werden die faserbildenden Substanzen aus der Gruppe der synthetischen schmelzspinnbaren, thermoplastischen Polymere ausgesucht.

Mehrkomponentenfasern mit erhöhten, reversiblen thermischen Eigenschaften und daraus gefertgte textile Flächengebilde werden in WO 03027365, US 200212079 und US 200129648 beschrieben. Die Faserkörper, bestehend aus einer Vielzahl gestreckter Komponenten, enthalten wenigstens in einer dieser gestreckten Komponenten ein darin verteiltes temperaturregelndes Material. Dieses kann ein Phasenwechselmaterial sein und optional den Klassen der Kohlenwasserstoffe, hydratisierten Salze, Wachse, Öle, Wasser, Fettsäuren, Fettsäureester, 2-basige Säuren und Ester, Halogenide, Cluster und Semicluster, Gascluster, Stearinanhydrit, Ethylencarbonat, höherwertigen Alkohole, Polymere und Metalle und deren Mischungen angehören.

Die Anordnung der verschiedenen Komponenten der Faser kann wahlweise in einer Kern-Mantel-Struktur, polysektional, gebündelt oder streifenförmig bei unterschiedlich geformtem Querschnitt erfolgen. Das Matrixmaterial der beschriebenen Mehrkomponentenfaser kann aus verschiedenen, linearen Kettenmolekülen bestehen.

Nachteilig bei diesen Fasern und daraus gefertigten textilen Flächengebilden ist, dass durch die beschriebene Anordnung der Einzelkomponenten nur ein Teil der daraus gebildeten Fasern Phasenwechselmaterial enthält und der Anteil an temperaturregulierendem Material in der Gesamtfaser naturgemäß beschränkt ist. Aufgrund des Vorhandenseins von Mehrkomponentenstrukturen aus einer Vielzahl gestreckter Bestandteile ist der Anteil von in die Polymerstruktur einbringbarem Phasenwechselmaterial auf einen Anteil von maximal 50 Masseprozent, bezogen auf das jeweilige Matrixmaterial, beschränkt.

In WO 02095314 und CH 0200245 werden ebenfalls Verfahren beschrieben, bei denen die temperaturregulierenden Eigenschaften durch Bedrucken eines textilen Flächengebildes mit mikrogekapseltem Phasenwechselmaterial erreicht werden soll. Die temperaturregulierende Wirkung wird also durch das Aufbringen einer Phasenwechselmaterial enthaltenden Beschichtung erreicht. Ein solches Verfahren ist jedoch mit dem Nachteil behaftet, dass auf der Oberfläche der Strukturen nur vergleichsweise geringe Mengen Phasenwechselmaterial fixiert werden können, insbesondere wenn nur ein Teil der Oberfläche mit einer Suspension mikrogekapselter Phasenwechselmaterialien bedruckt wird und somit der die Temperatur regelnde Effekt, bezogen auf die Menge an Material, vergleichsweise lokal begrenzt ist. Zudem wirkt sich das Bedrucken einer textilen Oberfläche mit einer in vergleichsweise großer Schichtdicke aufgebrachten Suspension mikrogekapselter Phasenmaterialien nachteilig auf die Flexibilität daraus gefertigter textiler Erzeugnisse und damit auch auf die Trageeigenschaften aus. Weiterhin sind auf textile Oberflächen aufgebrachte Suspensionen mikrogekapselter Phasenwechselmaterialien nur eingeschränkt mechanisch beständig und waschfest.

In US 2003124278 und US 2003124318 ist eine schichtförmige Anordnung textiler Materialien beschrieben, die temperaturregulierende Eigenschaften dadurch erhalten, dass zwischen ihnen mikrogekapselte Phasenwechselmaterialien eingeschlossen sind. Ein derartiger Schichtaufbau hat den Nachteil, dass der Wärmeaustausch durch die äußeren Schichten behindert wird und somit die Wärmekapazität des eingeschlossenen mikrogekapselten Phasenwechselmaterials nur eingeschränkt nutzbar ist. Infolge des Fehlens einer Anbindung des mikrogekapselten Phasenwechselmaterials an das Material der Grundstruktur ist sowohl die Menge an einbringbarem Phasenwechselmaterial als auch die Fähigkeit einer effektiven Wärmeübertragung an das Phasenwechselmaterial beschränkt.

Eine ähnliche Anordnung wird in US 6217993 und US 6077597' offenbart.

Fast alle bisher beschriebenen PCM-Fasern sind auf der Basis synthetischer schmelzspinnbarer Polymerfasern hergestellt. Die Verwendung in der Natur vorkommender und auf einfache Weise gewinnbarer netzwerkbildender Matrixmaterialien wie Cellulose und/oder globuläre Proteine ist bisher nicht erwähnt und es sind daraus auch keine beispielhaften PCM-Fasern hergestellt worden.

Es ist bekannt, dass netzwerkbildende Strukturen beispielsweise aus cellulosischen Form- und Spinnmassen durch Lösen von Cellulose in tertiären Aminoxiden, vorzugsweise N-Methylmorpholin-N-Oxid, und einem Nichtlösungsmittel, vorzugsweise Wasser, hergestellt werden können. Dabei wird eine Spinnlösung von Cellulose in N-Methylmorpholin-N-Oxid und Wasser nach einem Trocken-Nass-Spinn-Prozess verformt, in einem beispielsweise wässrigen Spinnbad koaguliert, das Lösungsmittel durch mehrmaliges Waschen vollständig entfernt und die verfestigten Formkörper getrocknet. Die so erhaltenen Formkörper bebesitzen danach eine durch Wasserstoffbrückenbindungen gekennzeichnete Netzwerkstruktur. (Vgl. Berger, W.: Möglichkeiten und Grenzen alternativer Celluloseauflösung; Lenziger Berichte 74 [1994] 9, S. 11-18)

DE 10059111 lehrt die Vernetzung von Proteinen über die vorhandenen funktionellen Gruppen, was zu mechanisch stabilen Formkörpern führt.

Die globulären Proteine weisen, wie schon der Name sagt, eine kugelförmige Tertiärstruktur auf und kommen in der Natur in relativ häufiger Zahl vor. Beispiele hierfür sind das Casein (Milchprotein), das Zein (Maisprotein) und das Ardenin (Erdnussprotein).

### [Aufgabe der Erfindung]

Der Erfindung liegt die Aufgabe zugrunde, ein Verfahren zur Herstellung von thermoregulativen Formkörpern, insbesondere Fasern und deren Flächengebilde, aus nativen netzwerkbildenden Polymeren mit im Netzwerk eingeschlossenem Phasenwechselatsrial zu entwickeln, die einen, gegenüber auf synthetischer Basis erzeugten PCM-Fasern, erhöhten Anteil an eingebrachtem Phasenwechselmaterial enthalten und damit, unter Vermeidung der genannten Nachteile des Standes der Technik, ein erhöhtes thermoregulatives Potenzial aufweisen.

Ferner sollen das Augenmerk auf die Verwendung natürlich vorkommender Ausgangsstoffe gelegt und unter Ausnutzung natürlicher Ressourcen umweltfreundlich in möglichst wenig Verfahrensschritten Fasern mit den beschriebenen Eigenschaften hergestellt werden.

Erfindungsgemäß wird die Aufgabe dadurch gelöst, dass Phasenwechselmaterialien bis zu einem Gehalt von 200 Masseprozent in netzwerkbildende Polymere eingebracht werden, wobei das Netzwerk durch die chemische Kopplung funktioneller Gruppen, Wasserstoffbrücken oder helical miteinander verbundene polymere bzw. oligomere Strukturen gebildet wird.

Ein geeignetes netzwerkbildendes polymeres Matrixmatrial ist native Cellulose. Diese bildet Bindungen aus, die einerseits eine Vernetzung der Polymerstruktur bewirken und andererseits durch die Bildung von Wasserstoffbrückenbindung die Herausbildung einer Überstruktur bedingen. Durch diese Strukturbildung ist die Einbettung auch größerer Mengen mikrogekapselter Phasenwechselmaterialien möglich. Die Mikrokapselung bewirkt die Abgrenzung zwischen dem Phasenwechselmaterial und der Polymermatrix. Als Phasenwechselmaterial finden beispielsweise Paraffine unterschiedlicher Kettenlänge Anwendung, wobei die Temperatur des Phasenüberganges von der Kettenlänge der Moleküle abhängig ist und durch Veränderung der Kettenlängen dem erforderlichen Temperaturbereich des Phasenüberganges angepasst werden kann. Aber auch anorganische hydratisierte Salze sind anwendbar, die je nach gewünschtem Temperaturbereich der Konformationsänderung gewählt werden können. Durch ihre höhere Dichte gegenüber Paraffinen ist es insbesondere möglich, weit mehr als 50 Masseprozent an Phasenwechselmaterial in die Polymermatrix einzubringen.

Weitere, für die Lösung der erfindungsgemäß gestellten Aufgabe geeignete netzwerkbildende polymere Materialien sind die in der Natur zahlreich vorkommenden und auf einfache Weise gewinnbaren globulären Proteine.

Bei ihnen entsteht, ausgehend von einer auf Peptidbindungen beruhenden Primärstruktur, über eine Sekundärstruktur in Form von Faltungen der Aminosäurekette, die auf Wasserstoffbrückenbindung basiert, eine räumlich vernetzte Tertiärstruktur, die beispielsweise über Disulfidbrücken, Wasserstoffbrücken oder durch Ionen- oder hydrophobe Wechselwirkungen stabilisiert wird. Überraschenderweise wurde in DE 10059111 gefunden, dass vorvernetzte globuläre Proteine gleichfalls in tertiären Aminoxiden löslich sind und nach einem Trocken-Nass-Verfahren verformt werden können. Weiterhin kann der Lösung des vorvernetzten globulären Proteins als weiterer Bestandteil ein Polysaccharid wie beispielsweise Cellulose zugefügt werden. Damit erhält man die Möglichkeit, die Eigenschaften der Formkörper gezielt beeinflussen zu können.

In einer besonders bevorzugten Ausführungsform der erfindungsgemäßen Lösung werden beispielsweise einer Celluloselösung in einem wasserhaltigen tertiären Aminoxid Phasenwechselmaterialien bis zu einem Gehalt von 200 Masseprozent, bezogen auf die Masse der enthaltenden Cellulose, zugesetzt und diese Lösung über einen Luftspalt verzogen und anschließend die Cellulose mit dem darin eingeschlossenen Phasenwechselmaterial in einem Fällbad beispielsweise aus Wasser oder einem Wasser/Alkohol-Gemisch, unter Bildung physikalischer Netzwerke ausgefällt.

Durch den sich nach erschöpfender Extraktion des Lösungsmittels anschließenden Trocknungsprozess kommt es zur Ausbildung von Wasserstoffbrückenbindungen, welche trotz der vergleichsweise hohen Gehalte an Phasenwechwechselmaterial eine für die Anwendung der Formkörper, beispielweise in Bekleidungstextilien, ausreichend hohe textilphysikalische Festigkeit ermöglichen. Die Vernetzung der polymeren Matrix bewirkt einen vollständigen und mechanisch stabilen Einschluß der mikrogekapselten. Phasenwechselmaterialien verbunden mit einer optimalen Wärmeübertragung an das Phasenwechselmaterial bzw. von ihm weg.

In einer anderen Ausführungsform der erfindungsgemäßen Lösung werden vorvernetzte globuläre Proteine in N-Methylmorpholin-N-Oxid mit mikrogekapseltem Phasenwechselmaterial versetzt, gegebenfalls unter Zugabe von Polysacchariden wie z.B. Cellulose, in eine Spinnlösung überführt und nach bekannten Verfahren zu Filamenten versponnen.

Die erfindungsgemäß hergestellten PCM-Fasern auf nativer Polymerbasis haben ein breites Anwendungsspektrum, wie zum Beispiel für Stoffe zur Herstellung von Textilien, für vliese, in Textilien für die Automobilindustrie, in Garnen und Mischgarnen.

Die die thermoregulativen Eigenschaften charakterisierende Phasenumwandlumgswärme der erfindungsgemäßen nativen PCM-Fasern weist im Vergleich zu den PCM-Fasern auf synthetischer Polymerbasis einen bis zum Faktor 8 höheren Wert auf.

Im folgenden soll die Erfindung anhand von Ausführungsbeispielen näher erläutert werden.

### [Beispiele]

### Beispiel 1:

15779 g einer 60%-igen Lösung von N-Methylmorpholin-N-Oxid werden zusammen mit 1160 g Zellstoff von einem Durchschnittspolymerisationsgrad 500 sowie 464 g (= 40% bezogen auf die eingesetzte Cellulosemenge) mikrogekapseltem Phasenwechselmaterial einer Phasenwechseltemperatur von 28° C (Thermasorb^{®} TY 83 der Firma Outlast Technologies Inc.) unter Zusatz von 6,8 g Propylgallat in ein Lösegefäß mit Rührwerk von 37 1 Volumen eingebracht. Das mikrogekapselte Phasenwechselmaterial wurde zuvor auf eine Korngröße von maximal 50 µm abgesiebt. Das Lösegefäß wird bis auf 20 mbar evakuiert und im Verlauf von 6 Stunden von 20° C auf 94° C bei einer Rührerdrehzahl von 18 min⁻¹ erwärmt und das verdampfende Wasser in einem angeschlossenen Kühler kondensiert. Die erhaltene Spinnlösung weist eine Viskosität von 1560 Pas und einen Brechungsindex von 1,484 auf. Bei einer Spinnpumpendrehzahl von 25 min⁻¹ wird die Spinnlösung bei 80° C durch eine Spinndüse mit einer Lochzahl von 150 und einem Lochdurchmesser von 200 µm über einen Luftspalt in ein Fällbad aus Wasser extrudiert. Die Abzugsgeschwindigkeit beträgt 25 m/min, wodurch sich ein Verzug im Luftspalt von 3,75 ergibt. Die ersponnenen Fasern weisen einen Titer von etwa 14 dtex auf und werden in nachfolgenden Spülbädern gewaschen und anschließend auf Stapel geschnitten. Die Phasenumwandlungswärme der erhaltenen Fasern beträgt 30 J/g.

Im Vergleich dazu weisen die Cellulosefasern ohne eingebrachtes Phasenwechselmaterial eine Wärmekapazität 6 J/g auf. Die feinheitsbezogenen Reißfestigkeiten der erhaltenen Fasern liegen bei etwa 15 cN/tex. Die modifizierten Fasern ließen sich nach Kardierung auf einer Krempelmaschine zu einem Nadelvlies mit einer Flächenmasse von 300 g/m² verarbeiten.

### Beispiel 2:

100 g Casein werden in 250 ml Wasser dispergiert und durch Zusatz von 2 g Glutaraldehyd und 0,1 g MgCl₂ bei 25 °C vernetzt. Nach Abpressen auf einen Feuchtegehalt von 50% wird das Casein in 430 g 60 %-igem NMMNO suspendiert. Als Stabilisator werden 0,5g Propylgallat zugesetzt. Der Suspension werden 100 g eines mikrogekapselten Phasenwechselmaterials, wie z.B Lurapret^{®} TX PMC 28 der Firma BASF AG, zugefügt, was einem Gehalt von 100 Masseprozent an Phasenwechselmaterial, bezogen auf Protein in der Lösung entspricht. Die Suspension wird in einem mantelbeheizten Knetapparat unter einem Vakuum von 30 mbar und einer Temperatur von 90 °C durch Abdestillieren von 130 g Wasser in eine Spinnlösung überführt. Die Homogenität der Spinnlösung wird lichtmikroskopisch geprüft und ist in der Regel 15 Minuten nach Destillationsende erreicht. Die Lösung wird durch eine Spinndüse mit 150 Loch von je 90 µm Durchmesser als Filamente über einen Luftspalt bei 80 °C Spinntemperatur in ein wässriges Fällbad extrudiert und im Anschluss daran mit destilliertem Wasser rückstandsfrei gewaschen und auf eine Stapellänge von 40 mm geschnitten. Die Trocknung der Fasern erfolgt bei 60 °C in einem Umlufttrockenschrank. Die Festigkeit der ersponnenen Fasern liegt bei15 cN/tex bei einer Dehnung von 10% und einem Titer von etwa 15 dtex. Das Wärmeaufnahmevermögen der erhaltenen Fasern liegt bei 60 J/g gegenüber 8 J/g für unmodifizierte Fasern.

### Beispiel 3:

50 g Casein werden in 250 ml Wasser dispergiert und durch Zusatz von 1 g Glutaraldehyd und 0,1 g MgCl₂ bei 25 °C vernetzt. Nach Abpressen auf einen Feuchtegehalt von 50 % wird das Casein in 430 g 60 %-igem NMMNO suspendiert. Zusätzlich werden 25 g trockener gemahlener Sulfitzellstoff (DP 760) sowie 100 g mikrogekapseltes Phasenwechselmaterial wie z.B. Lurapret^{®} TX PMC 28 der Firma BASF AG, zugesetzt. Das entspricht einem Gehalt von 133 % PCM bezogen auf Cellulose. 0,5 g Propylgallat werden zur Stabilisierung zugesetzt. Diese Suspension wird in einem mantelbeheizten Knetapparat unter einem Vakuum von 30 mbar bei einer Temperatur von 90 °C durch Abdestillieren von 140 g Wasser in eine Spinnlösung überführt. Die Homogenisierung der Lösung war 15 Minuten nach Destillationsende erreicht und wurde lichtmikroskopisch geprüft. Die erhaltene Spinnlösung wurde durch eine Spinndüse von 150 Loch mit je 90 µm Durchmesser über einen Luftspalt in ein wässriges Fällbad extrudiert und der gebildete Faserstrang in destilliertem Wasser rückstandsfrei gewaschen und auf eine Stapellänge von 40 mm geschnitten. Die Trocknung der Fasern erfolgte in einem Umlufttrockenschrank bei 60 °C. Die Fasern weisen bei einer Dehnung von 8 % eine Festigkeit von 30 cN/tex auf. Der Titer beträgt etwa 20 dtex. Das Wärmeaufnahmevermögen der modifizierten Fasern beträgt 70 J/g gegenüber 7 J/g bei unmodifizierten Fasern.

### Beispiel 4:

7607 g einer 60 %-igen Lösung von N-Methylmorpholin-N-Oxid werden zusammen mit 784 g Zellstoff von einen Durchschnittspolymerisationgrad 500 unter Zusatz von 4,6 g Propylgallat in ein Lösegefäß mit Rührwerk von 37 l Volumen eingebracht. Das Lösegefäß wird bis auf 20 mbar evakuiert und im Verlauf von 6 Stunden von 20 °C auf 94 °C bei einer Rührerdrehzahl von 18 min⁻¹ erwärmt und das verdampfende Wasser in einem Kühler kondensiert. Dabei werden insgesamt 2361 g Wasser verdampft. Die erhaltene Spinnlösung weist eine Viskosität von 8072 Pas auf, der Brechungsindex der Spinnlösung lag bei 1,487.

Weiterhin wird eine Stammlösung aus 1500 g einer 80 %-igen Lösung von N-Methylmorpholin-N-Oxid und 750 g eines mikrogekapselten Phasenwechselmaterials wie z.B. Lurapret^{®} TX PMC 28 der BASF AG, und 45 g Xanthan hergestellt. Beide Lösungen werden nach inniger Vermischung in einem dynamischen Mischer bei 80 °c durch eine Spinndüse mit einer Lochzahl von 150 und einem Lochdurchmesser von 200 µm extrudiert, über einem Luftspalt verzogen, in einem wässrigen Fällbad regeneriert und mit destilliertem Wasser lösungsmittelfrei gewaschen. Die Einstellung des Mischverhältnisses erfolgt derart, dass die extrudierten Fasern eine Konzentration an mikrogekapseltem Phasenwechselmaterial von 60% bezogen auf Cellulose aufweisen. Die ersponnenen Fasern besitzen eine Feinheit von etwa 10 dtex und werden nach dem Waschen auf Stapel geschnitten. Die Phasenumwandlungswärme der erhaltenen Fasern beträgt 80 J/g. Im Vergleich dazu weisen die Cellulosefasern ohne eingebrachtes Phasenwechselmaterial im entsprechenden Temperaturbereich eine Wärmekapazität von 6 J/g auf. Die feinheitsbezogenen Reißfestigkeiten der erhaltenen Fasern liegen bei etwa 15 cN/tex.

## Patentansprüche

1. Verfahren zur Herstellung von Formkörpern, insbesondere Fasern und deren Flächengebilde, mit thermoregulativen Eigenschaften auf der Basis von in wässrigen tertiären Aminoxiden, vorzugsweise N-Methylmorpholin-N-Oxid, gelösten netzwerkbildenden polymeren Matrixmaterialien, **dadurch gekennzeichnet, dass** bis zu 200 Masseprozent, bezogen auf das netzwerkbildende Polymer, eines mikrogekapselten Phasenwechselmaterials in ein aus Polysacchariden und/oder globulären Proteinen aufgebautes Matrixnetzwerk derart eingebracht werden, indem entweder
a) das mikrogekapselte Phasenwechselmaterial als Komponente direkt in die Suspension aus dem Polymer, der wässrigen N-Methylmorpholin-N-Oxidlösung und Propylgallat als Stabilisator in ein Lösegefäß mit Rührwerk oder
b) im Falle des als Polymer verwendeten globulären Proteins nach dessen Vorvernetzung das mikrogekapselte Phasenwechselmaterial zusammen mit der wässrigen N-Methylmorpholin-N-Oxidlösung und Propylgallat als Stabilisator, sowie gegebenenfalls einem weiteren netzwerkbildenden Polymer, wie zum Beispiel Cellulose, in einen mantelbeheizten Knetapparat gegeben wird, das Lösegefäß bzw. der Knetapparat evakuiert, die Suspension erwärmt, gerührt, das Wasser verdampft und aus der jeweils erhaltenen hochviskosen Spinnlösung nach einem Trocken-Nassextrusionsverfahren Fasern geformt oder
c) das mikrogekapselte Phasenwechselmaterial mit wässriger N-Methylmorpholin-N-Oxidlösung zu einer Stammlösung vermischt und diese zu einer schon fertigen Spinnlösung aus wässriger N-Methylmorpholin-N-Oxidlösung, Polymer und Propylgallat als Stabilisator, durch inniges Vermischen beider Lösungen in einem Mischer, gegeben wird und aus der so erhaltenen hochviskosen Spinnlösung ebenfalls nach einem Trocken-Nassextrusionsverfahren Fasern geformt werden.

2. Verfahren nach Anspruch 1,
**dadurch gekennnzeichnet, dass** als netzwerkbildende Polymere Polysaccharide und/oder Polysaccharidderivate eingesetzt werden, die aus Hexosen mit glykosidischer 1,4- und 1,6-Bindung oder wenigstens teilweise aus Uronsäuren aufgebaut sind

3. Verfahren nach Anspruch 1 und 2,
**dadurch gekennzeichnet, dass** es sich bei den Polysacchariden um Cellulose und/oder cellulosische Verbindungen handelt.

4. Verfahren nach Anspruch 1 und 2,
**dadurch gekennzeichnet, dass** als Polysaccharid ein wasserlösliches Homopolysaccharid oder Heteropolysaccharid oder deren Derivate eingesetzt werden.

5. Verfahren nach Anspruch 1,
**dadurch gekennzeichnet, dass** es sich bei den netzwerkbildenden Polymeren um native globuläre Proteine handelt.

6. Verfahren nach Anspruch 1 und 5,
**dadurch gekennzeichnet, dass** die nativen globulären Proteine über Amino- und/oder Amidgruppen und/oder Iminogruppen der Peptidbindung und/oder Oxygruppen des Serins und/oder Cysteinbausteins mit Hilfe von Aldehyden, wie zum Beispiel Glutaraldehyd, vorvernetzt sind.

7. Verfahren nach Anspruch 1 bis 6,
**dadurch gekennzeichnet, dass** bis zu 99,5 Masseprozent an Polysaccharid und 0,5 bis 100 Masseprozent, vorzugsweise 60 bis 90 Masseprozent, an globulären Proteinen, bezogen auf die Gesamtmasse gelöster Verbindungen, eingesetzt werden.

8. Verfahren nach Anspruch 1 bis 7,
**dadurch gekennzeichnet, dass** als Phasenwechselmaterialien mikrogekapselte Paraffinwachse verwendet werden.

## Claims

1. Method for producing molded bodies, in particular fibers and textile fabrics thereof, with thermo-regulation properties on the basis of network forming polymeric matrix materials dissolved in aqueous amino oxides, preferably in n-methylmorpholin-n-oxides, **characterized in that**
up to 200 weightpercent of a micro-encapsulated phase change material, related to the network forming polymer, are inserted into a matrix network setup of polysaccharides and/or globular proteins in such a way that either
a) the micro-encapsulated phase change material is given as a component directly into the suspension consisting of the polymer, the aqueous n-methylmorpholin-n-oxide solution and propylgallate as a stabilizer into a dissolving vessel with stirrer,
or
b) in the case of the globular protein, used as polymer, after the pre-interlinking of the former the micro-encapsulated phase change material is given together with the aqueous n-methylmorpholin-n-oxide solution and the propylgallate as a stabilizer, and, if necessary, with a further network forming polymer such as, for example, cellulose, into a jacket heated kneading machine, then the dissolving vessel and the kneading machine, respectively are evacuated, the suspension is heated, stirred, the water is evaporated and fibers are molded from the respectively achieved highly viscous spinning solution after a dry/wet-extrusion process
or
c) the micro-encapsulated phase change material is mixed together with an aqueous n-methylmorpholin-n-oxide solution to a stock solution, and the latter is given to an already completed spinning solution consisting of an aqueous n-methylmorpholin-n-oxide solution, polymer and propylgallate as stabilizer and, by intimately mixing both, the solutions are given into a mixer, and from the high viscous spinning solution achieved in this manner also fibers are molded after passing a dry/wet extrusion process.

2. Method as claimed in claim 1,
**characterized in that** polysaccharides and/or polysaccharide derivatives are employed as network forming polymers, which are formed from hexoses with glycosidic 1,4-bonds and 1,6-bonds or at least partially from uronic acids.

3. Method as claimed in claims 1 and 2,
**characterized in that** as the network forming polysaccharides are cellulose and/or cellulose compounds.

4. Method as claimed in claims 1 and 2,
**characterized in that** a water-soluble homopolysaccharide or a heteropolysaccharide or the derivates thereof are inserted as polysaccharides.

5. Method as claimed in claim 1,
**characterized in that** the network forming polysaccharides are native globular proteins.

6. Method as claimed in claims 1 and 5,
**characterized in that** natural globular proteins are, by aid of aldehydes such as, for example, glutaraldehyde, pre-interlinked via aminogroups and/or amide groups and/or imino-groups of the peptide bonds and/or oxy-groups of the serine and/or cysteine components.

7. Method as claimed in claims 1 to 6,
**characterized in that** up to 99.5 weightpercent of polysaccharides and 0.5 to 100 weightpercent, preferably 60 to 90 weightpercent of globular proteins are inserted, related to the entire mass of the solved compounds.

8. Method as claimed in claims 1 to 7,
**characterized in that** micro-encapsulated paraffin waxes are employed as phase change materials.

## Revendications

1. Procédé pour la production de corps moulés, en particulier de fibres et de leurs structures en nappe, à propriétés thermorégulatives à base de matières de matrice polymères formant un réseau et dissoutes dans des oxydes d'amine tertiaires aqueux, de préférence dans du N-méthylmorpholine-N-oxyde, **caractérisé par le fait que** l'on incorpore jusqu'à 200 % en masse, par rapport audit polymère formant un réseau, d'une matière micro-encapsulée à changement de phase dans un réseau de matrice construit de polysaccharides et/ou de protéines globulaires, de telle façon que soit
a) ladite matière micro-encapsulée à changement de phase est incorporée directement, en tant que composante, dans la suspension composée du polymère, de la solution aqueuse de N-méthylmorpholine-N-oxyde et de gallate de propyle comme stabilisateur et se trouvant dans un récipient de dissolution à agitateur, ou que,
b) dans le cas de la protéine globulaire mise en oeuvre comme polymère, après la pré-réticulation de celle-ci, ladite matière micro-encapsulée à changement de phase est introduite conjointement avec la solution aqueuse de N-méthylmorpholine-N-oxyde et avec le gallate de propyle comme stabilisateur ainsi que, le cas échéant, avec un autre polymère formant un réseau, telle que la cellulose, dans un appareil à pétrir à enveloppe chauffée, qu'on réalise le vide dans ledit récipient de dissolution ou bien dans l'appareil à pétrir, que la suspension est chauffée, remuée, que l'eau est évaporée et que des fibres sont formées à partir de la solution à filer fortement visqueuse respectivement obtenue, selon un procédé d'extrusion par voie sèche-humide, ou que
c) la matière micro-encapsulée à changement de phase est mélangée avec la solution aqueuse de N-méthylmorpholine-N-oxyde pour obtenir une solution mère et que cette dernière est ajoutée à une solution à filer déjà finie composée de solution aqueuse de N-méthylmorpholine-N-oxyde, de polymère et de gallate de propyle comme stabilisateur, tout en mélangeant intimement les deux solutions dans un mélangeur, et que des fibres sont formées à partir de la solution à filer fortement visqueuse ainsi obtenue, également selon un procédé d'extrusion par voie sèche-humide.

2. Procédé selon la revendication 1, **caractérisé par le fait que** l'on utilise en tant que polymères formant un réseau les polysaccharides et/ou les dérivés de polysaccharides qui sont formés à partir d'hexoses à liaison glycosidique en 1,4 et 1,6 ou, au moins en partie, d'acides uroniques.

3. Procédé selon les revendications 1 et 2, **caractérisé par le fait que** les polysaccharides sont la cellulose et/ou des composés cellulosiques.

4. Procédé selon les revendications 1 et 2, **caractérisé par le fait que** l'on utilise en tant que polysaccharide un homopolysaccharide soluble dans l'eau ou un hétéropolysaccharide ou les dérivés de ceux-ci.

5. Procédé selon la revendication 1, **caractérisé par le fait que** les polymères formant un réseau sont des protéines globulaires natives.

6. Procédé selon les revendications 1 et 5, **caractérisé par le fait que**, à l'aide d'aldéhydes, tels que l'aldéhyde glutarique, les protéines globulaires natives sont pré-réticulées par des groupes amino et/ou groupes amide et/ou groupes imino de la liaison peptidique et/ou par des groupes oxy de la sérine et/ou de l'élément constitutif de cystéine.

7. Procédé selon les revendications 1 à 6, **caractérisé par le fait que** l'on utilise jusqu'à 99,5% en masse de polysaccharide et entre 0,5 et 100 % en masse, de préférence entre 60 et 90 % en masse, de protéines globulaires, par rapport à la masse totale de composés dissous.

8. Procédé selon les revendications 1 à 7, **caractérisé par le fait que** l'on utilise en tant que matières à changement de phase des cires de paraffine micro-encapsulées.
